# EUROPÄISCHE PATENTANMELDUNG

(11) **EP 4 650 463 A1**
(43) Veröffentlichungstag der Anmeldung: **19.11.2025**
(21) Anmeldenummer: 24176538.7
(22) Anmeldetag: 17.05.2024
(51) Int. Cl.: C21B 11/02, C21B 13/00

(54) **VERFAHREN ZUM HERSTELLEN VON DIREKTREDUZIERTEN EISENERZTRÄGERN**

(71) Anmelder: ThyssenKrupp Steel Europe AG, 47166 Duisburg (DE)
(72) Erfinder: Großarth, Marius, 47166 Duisburg (DE); Suer, Julian, 47166 Duisburg (DE); Jäger, Nils, 47166 Duisburg (DE); Kohnen, Boris, 47166 Duisburg (DE)
(74) Vertreter: ThyssenKrupp Steel Europe AG

(57) **Zusammenfassung**

Die Erfindung betrifft ein Verfahren zum Herstellen von direktreduzierten Eisenträgern (ri).

## Beschreibung

Die Erfindung betrifft ein Verfahren zum Herstellen von direktreduzierten Eisenerzträgern.

Gewöhnlich wird das abgezogene Prozessgas in wasserstoffbetriebenen Direktreduktionsanlagen gekühlt, um den Wasserdampf im Wasserstoff-Wasserdampf-Gemisch auszukondensieren. Es verbleibt ein Gemisch aus Wasserstoff mit einer gesättigten Menge Wasserdampf von weniger als 10 % bei einer Temperatur zwischen 10 und 80 °C, welches auf eine Temperatur zwischen 700 und 1100 °C erhitzt und anschließend in die Direktreduktionsanlage rückgeführt wird.

Aus der WO 2019/219340 A1 ist ein Verfahren bekannt, in welchem Wasserstoffgas durch Elektrolyse von Wasser in einer Anordnung von Festoxidelektrolysezellen erzeugt wird. Das erzeugte Wasserstoffgas wird als Reduktionsmittel an eine Eisenerz-Reduktionseinheit geleitet, in welcher sich Eisenerz befindet und das eingeleitete Wasserstoffgas das Eisenerz reduziert. Ein aus der Reduktionseinheit abgeleitetes Abgas, welches Wasserstoffgas und Dampf enthält, wird zur Anordnung der Festoxidelektrolysezellen rückgeführt. Durch die Rückführung des Abgases in die Festoxidelektrolysezellenmodule wird der im Abgas enthaltene Wasserdampf in zusätzliches Wasserstoffgas umgewandelt, während das ursprüngliche Wasserstoffgas im Versorgungsgas des Reduktionsaggregats im Gasstrom verbleibt und erneut dem Reduktionseinheit zugeführt wird.

Ein Wasserstoffreaktor der Gattung SOEC ist beispielhaft in der WO 2019/219340 A1 beschrieben, welcher elektrische Energie zum Betreiben benötigt. Indem der SOEC zumindest teilweise mit erneuerbarer Energie betrieben wird, kann eine erhebliche Reduzierung der CO₂-Emissionen erreicht werden, was natürlich von der Menge der genutzten erneuerbaren Energie abhängt. Angesichts der kaum zu vermeidenden Höhen und Tiefen bei der Versorgung mit erneuerbarer elektrischer Energie sind Maßnahmen erforderlich, um den Reduktionsprozess zu kontrollieren.

Es wäre daher wünschenswert, einen Betrieb unabhängig von der Verfügbarkeit von erneuerbaren Energien dauerhaft sicherstellen zu können.

Die Aufgabe besteht daher darin, ein gattungsgemäßes Verfahren bereitzustellen, mit welchem der Energiebedarf gesenkt werden kann und durchgehend betrieben werden kann.

Gelöst wird die Aufgabe mit einem Verfahren nach Anspruch 1. Weitere vorteilhafte Ausgestaltungen sind in den Unteransprüchen ausgeführt.

Die erfindungsgemäße Lehre sieht ein Verfahren zum Herstellen von direktreduzierten Eisenträgern mit folgenden Schritten vor:
- Einbringen von oxidischen Eisenträgern in mindestens einen Direktreduktionsreaktor;
- Einleiten eines Wasserstoff-enthaltenden Reduktionsgases in den mindestens einen Direktreduktionsreaktor zur Direktreduktion der oxidischen Eisenträger zu direktreduzierten Eisenträgern;
- Ableiten eines Reaktionsgases, enthaltend ein Wasserstoff-Wasserdampf-Gemisch aus dem Direktreduktionsreaktor und Aufbereiten des abgeleiteten Reaktionsgases derart, dass das abgeleitete Reaktionsgas durch mindestens einen Wasserstoffreaktor hindurchgeführt wird, in welchem zumindest ein Teil des im Reaktionsgas enthaltenen Wasserdampfs zu Wasserstoff umgewandelt und ein aufbereitetes Reaktionsgas erzeugt wird, welches als Reduktionsgas oder als Teil davon in den Direktreduktionsreaktor eingeleitet wird;
- Ausbringen der direktreduzierten Eisenträger aus dem mindestens einen Direktreduktionsreaktor.

Als Wasserstoffreaktor wird mindestens ein Membranreaktor verwendet, wobei der Membranreaktor eine Anode und eine Kathode, welche jeweils durch eine Membran getrennt sind bzw. mit der Membran in Kontakt stehen, umfasst, wobei das Reaktionsgas mit der Kathode in Kontakt steht und die Anode auf der anderen Seite der Membran mit einem kohlenstoffhaltigen Gas in Kontakt steht.

Der Membranreaktor kann beispielsweise eine gemischt leitende Membran umfassen, welche sowohl ionisch als auch elektronisch leitfähig ist, wobei der Membranreaktor in der Lage ist, die Wassergas-Shift-Reaktionen elektrochemisch durchzuführen, wobei elektrochemische Wassergas-Shift-Reaktionen den Austausch eines Ions durch die Membran beinhalten und Vorwärts-Wassergas-Shift-Reaktionen oder Rückwärts-Wassergas-Shift-Reaktionen oder beides umfassen. Ein Beispiel eines geeigneten Membranreaktors ist in der WO 2022/240954 A1 dargelegt. Mithin gehören Membranreaktoren der hier in Rede stehenden Gattung zum Stand der Technik und sind somit bekannt.

In einer beispielhaften Ausführung kann der Membranreaktor als Festoxidbrennstoffzelle (SOFC) mit einem Festoxidmaterial als Elektrolyt ausgeführt sein. Die Festoxidelektrolyten leiten negative Sauerstoffionen von der Kathode zur Anode. Auf der Kathodenseite wird das Wasserstoff-Wasserdampf-Gemisch zu Wasserstoff aufkonzentriert, so dass eine elektrochemische Reduktion stattfindet. Der aus dem Wasserdampf abgespaltene Sauerstoff diffundiert durch die Membran/Festoxidelektrolyten. Auf der Anodenseite findet somit eine elektrochemische Oxidation der Sauerstoffionen mit dem kohlenstoffhaltigen Gas, welches bevorzugt Kohlenmonoxid enthält, statt. Die dabei entstehende exotherme Reaktion begünstigt die freie Gibbs-Enthalpiedifferenz der Gesamtreaktionen, sodass der Sauerstoff vom Wasserdampf getrennt wird, ohne zusätzliche elektrische Energie oder nur geringfügige elektrische Energie verwenden zu müssen.

Es kann ein Membranreaktor oder eine Vielzahl von Membranreaktoren, insbesondere in Serie miteinander verschaltet, vorgesehen werden. Die Anzahl der Membranreaktoren richtet sich nach deren Größe und insbesondere in Abhängigkeit von der Abdeckung der geforderten Leistung des Gesamtsystems, beispielsweise vom Durchsatz und/oder der Menge des umzuwandelnden Wasserdampfs zu Wasserstoff im abgeleiteten Reaktionsgas.

Das abgeleitete Reaktionsgas kann neben nicht reagiertem Wasserstoff, beispielsweise zwischen 30 und 80 Vol.-%, insbesondere zwischen 35 und 70 Vol.-%, vorzugsweise zwischen 40 und 65 Vol.-%, und Wasserdampf, mithin einem Wasserstoff-Wasserdampf-Gemisch auch andere Bestandteile enthalten, beispielsweise optional Kohlenstoffmonoxid und/oder Kohlenstoffdioxid, und beispielsweise als ungewollte Verunreinigungen geltende Schwefelbestandteile und/oder Phosphatbestanteile. Der Membranreaktor respektive die Festoxidbrennstoffzelle zeigt sich unempfindlich gegenüber diesen Komponenten, was den Vorteil hat, dass bei Kontakt mit diesen Komponenten mit keinen Beschädigungen zu rechnen ist. Die optionalen Bestandteile Kohlenstoffmonoxid und/oder Kohlenstoffdioxid können in nur geringen Gehalten beispielsweise bis maximal 10 Vol.-%, insbesondere bis maximal 8 Vol.-%, vorzugsweise bis maximal 5 Vol.-%, bevorzugt bis maximal 3 Vol.-% enthalten sein und fallen im Wesentlichen nicht ins Gewicht und können insbesondere durch das abgezogene Abzugsgas in den vorgenannten Grenzen gehalten werden.

Wie im Stand der Technik wird auch in der erfindungsgemäßen Lehre das aus dem Direktreduktionsreaktor abgeleitete Prozessgas aufbereitet und als Reduktionsgas oder als Teil davon wieder in den Direktreduktionsreaktor eingeleitet, somit im Kreislauf respektive recyclierend gefahren wird.

Der Wasserstoffgehalt im Reduktionsgas kann mindestens 80, 81, 82, 83 Vol.-%, insbesondere mindestens 84, 85, 86 Vol.-%, vorzugsweise mindestens 87, 88, 89 Vol.-% betragen, Rest Wasserdampf, optional Kohlenstoffmonoxid und/oder Kohlenstoffdioxid, und ungewollte Verunreinigungen, wie zum Beispiel Schwefelbestandteile und/oder Phosphatbestanteile und/oder Stickstoffbestandteile.

Die oxidischen Eisenträger werden beispielhaft in Form von Pellets und/oder Stückerzen und/oder Sinter eingebracht.

Während auf der einen Seite der Membran, an der Kathode, das Wasserstoff-Wasserdampf-Gemisch zu Wasserstoff aufkonzentriert wird, diffundiert der Sauerstoff aus dem Wasserdampf durch die Membran und reagiert auf der anderen Seite der Membran, an der Anode, mit einem kohlenstoffhaltigen Gas, vorzugsweise einem Prozessgas aus einem Hüttenverbund, bevorzugt aus einem integrierten Hüttenverbund, eingesetzt, wie beispielsweise Konvertergas, Koksofengas, Gichtgas aus einem Hochofen oder einem Gas aus einem elektrischen Einschmelzaggregat oder Mischungen daraus. Alternativ wäre auch ein Methangas, beispielsweise Erdgas, als kohlenstoffhaltiges Gas einsetzbar. Die Prozessgase aus einem vorzugsweise integrierten Hüttenverbund können beispielsweise heiß zugeführt werden, also direkt aus den entsprechenden Aggregaten abgezogen werden, das heißt, dass die Temperatur des Prozessgases mindestens 300 °C, insbesondere mindestens 400 °C, vorzugsweise mindestens 500 °C, bevorzugt mindestens 600 °C, besonders bevorzugt mindestens 700 °C, weiter bevorzugt mindestens 800 °C und vor dem Durchleiten durch den mindestens einen Membranreaktor beispielsweise maximal 1200 °C, insbesondere maximal 1100 °C, vorzugsweise maximal 1000 °C betragen kann. Das kohlenstoffhaltige Gas respektive Prozessgas kann auch eine Temperatur zwischen 20 und 100 °C, insbesondere zwischen 20 und 50 °C, vorzugsweise zwischen 20 und 35 °C aufweisen. Die Temperaturmessung von Gasen ist Stand der Technik.

Das kohlenstoffhaltige Gas respektive das Prozessgas aus einem Hüttenverbund, insbesondere integrierten Hüttenverbund enthält bevorzugt im Wesentlichen Kohlenstoffmonoxid zwischen 10 und 70 Vol.-%, so dass dieses Gas geneigt und auch sehr gut geeignet ist, Sauerstoff aufzunehmen und dadurch in Kohlenstoffdioxid umzuwandeln. Der Kohlenstoffmonoxid-Gehalt kann insbesondere mindestens 15 Vol.-%, vorzugsweise mindestens 20 Vol.-% und insbesondere maximal 60 Vol.-%, vorzugsweise maximal 50 Vol.-% betragen, wobei beispielsweise auch geringwertige Gase brauchbar verwertet werden können.

Der mindestens eine Membranreaktor, vorzugsweise alle verwendeten Membranreaktoren, arbeiten in einem Temperaturbereich zwischen 400 und 1100 °C, insbesondere zwischen 500 und 1000 °C, vorzugsweise zwischen 550 und 950 °C. Der Vorteil ist, dass das aus dem Direktreduktionsreaktor abgeleitete Reaktionsgas nicht abgekühlt werden muss, sondern direkt in den mindestens einen Membranreaktor geleitet oder bei Bedarf durch mindestens eine Wärmeeinheit, um auf vorgenannte Temperatur gebracht zu werden, geleitet werden kann, bevor es dem mindestens einen Membranreaktor zugeführt wird. Dies kann insbesondere dann erfolgen, wenn beispielsweise das abgeleitete Reaktionsgas, wenn es den Direktreduktionsreaktor nicht ausreichend temperiert verlässt, d.h. eine Temperatur von beispielsweise weniger als 450 °C aufweist.

Durch die Temperatur des abgeleiteten Reaktionsgases bzw. nach optionalem Erwärmen durch mindestens eine Wärmeeinheit und durch das Zuführen eines vorzugsweise heißen Prozessgases kann der mindestens eine Membranreaktor und vorzugsweise alle Membranreaktoren im idealen Temperaturbereich zwischen 400 und 1100 °C arbeiten, so dass im Wesentlichen auf eine zusätzliche Beaufschlagung mit Strom verzichtet werden kann.

Gemäß einer Ausgestaltung beträgt die Temperatur des in den mindestens einen Direktreduktionsreaktor einzuleitenden Reduktionsgases zwischen 500 und 1100 °C. Die Temperatur kann insbesondere mindestens 600 °C, vorzugsweise mindestens 700 °C, bevorzugt mindestens 800 °C und insbesondere maximal 1050 °C, vorzugsweise maximal 1000 °C, bevorzugt maximal 950 °C betragen. Die Temperatur des Reduktionsgases kann bei Bedarf mittels bekannter Prozessgaserhitzer auf die gewünschte Temperatur temperiert werden. Die Ermittlung der Temperatur von Gasen ist dem Fachmann geläufig. Prozessgaserhitzer können gasbefeuert oder alternativ auch elektrisch betrieben werden. Beide Prinzipien sind auf dem Markt verfügbar und daher bekannt. Dies kann insbesondere dann erfolgen, wenn beispielsweise das aufbereitete Reaktionsgas, wenn es den mindestens einen Membranreaktor nicht ausreichend temperiert verlässt, d.h. eine Temperatur von beispielsweise weniger als 550 °C aufweist.

Um eine Tonne direktreduzierte Eisenträger zu erhalten, wobei ein Metallisierungsgrad von mindestens 90 % bis zu 100 %, insbesondere bis zu 98 % angestrebt wird, ist temperaturabhängig, somit bei einer Temperatur des Reduktionsgases zwischen 500 und 1100 °C, insbesondere zwischen 600 und 1050 °C, vorzugsweise zwischen 700 und 1000 °C, bevorzugt zwischen 800 und 950 °C und einem Wasserstoffgehalt im Reduktionsgas von mindestens 80 Vol.-%, insbesondere mindestens 84 Vol.-%, vorzugsweise mindestens 87 Vol.-% und bis zu 100 Vol.-%, insbesondere bis zu 98 Vol.-%, vorzugsweise bis zu 96 Vol.-%, wird beispielsweise ein Reduktionsgas zwischen 1300 und 2800 Nm³ pro Tonne direktreduziertem Eisenträger, insbesondere zwischen 1400 und 2700 Nm³ pro Tonne direktreduziertem Eisenträger, vorzugsweise zwischen 1500 und 2600 Nm³ pro Tonne direktreduziertem Eisenträger, bevorzugt zwischen 1600 und 2500 Nm³ pro Tonne direktreduziertem Eisenträger eingesetzt. Der Metallisierungsgrad gibt das Verhältnis von metallischem Eisen zu Gesamteisen im direktreduzierten Eisenträger an.

Vor dem Aufbereiten des abgeleiteten Reaktionsgases kann ein geringer Teil, beispielsweise bis zu 20 Vol.-%, insbesondere bis zu 12 Vol.%, vorzugsweise bis 8 Vol.-%, des abgeleiteten Reaktionsgases als Abzugsgas abgezogen werden, um insbesondere nicht gewollte Komponenten wie beispielsweise Schwefelbestandteile und/oder Phosphatbestanteile und/oder Stickstoffbestandteile im abgeleiteten Reaktionsgas und somit im Recyclat niedrig zu halten, sowie auch die optionalen Bestandteile Kohlenstoffmonoxid und/oder Kohlenstoffdioxid innerhalb der vorgenannten Gehalte. Das abgezogene Abzugsgas kann vor einer optionalen Wärmeeinheit und/oder dahinter, also vor dem mindestens einen Membranreaktor in Strömungsrichtung betrachtet, abgezogen werden. Das abgezogene Abzugsgas kann beispielsweise als Brenngas oder als Teil davon für eine gasbefeuerte Wärmeeinheit und/oder einen gasbefeuerten Prozessgaserhitzer genutzt werden.

Es kann vorgesehen sein, dass dem mindestens einen Membranreaktor auf der Kathodenseite Wasserdampf zugeführt wird, insbesondere in einer Menge, um beispielsweise Verluste zwischen der Menge an Wasserstoff und Wasserdampf, welche in dem Direktreduktionreaktor zugeführt wird, und/oder der Menge an Wasserstoff und Wasserdampf, die zu dem mindestens einen Membranreaktor zurückgeführt wird, auszugleichen. Auf diese Weise kann dem System nur eine begrenzte Menge Wasser und/oder Wasserdampf zugeführt werden, um beispielsweise den verbrauchten Wasserstoff kompensieren zu können. Der Gehalt an zugeführten Wasserdampf kann bis zu 350 Nm³ pro Tonne direktreduziertem Eisenträger, insbesondere bis zu 270 Nm³ pro Tonne direktreduziertem Eisenträger, vorzugsweise bis zu 200 Nm³ pro Tonne direktreduziertem Eisenträger, bevorzugt bis zu 150 Nm³ pro Tonne direktreduziertem Eisenträger, weiter bevorzugt bis zu 100 Nm³ pro Tonne direktreduziertem Eisenträger betragen.

Alternativ, also ohne Zuführen von Wasserdampf in den Membranreaktor, kann dem aufbereiteten Reaktionsgas Wasserstoff zugeführt werden, somit nach dem Verlassen des mindestens einen Membranreaktors und optional vor dem Durchleiten durch mindestens einen Prozessgaserhitzer, insbesondere in einer Menge, um beispielsweise den verbrauchten Wasserstoff kompensieren zu können. Der Gehalt an zugeführten Wasserstoff kann bis zu 350 Nm³ pro Tonne direktreduziertem Eisenträger, insbesondere bis zu 270 Nm³ pro Tonne direktreduziertem Eisenträger, vorzugsweise bis zu 200 Nm³ pro Tonne direktreduziertem Eisenträger, bevorzugt bis zu 150 Nm³ pro Tonne direktreduziertem Eisenträger, weiter bevorzugt bis zu 100 Nm³ pro Tonne direktreduziertem Eisenträger betragen.

Auch eine Kombination von Zuführen von Wasserdampf in den Membranreaktor und Zuführen von Wasserstoff in das aufbereitete Reaktionsgas ist denkbar mit beispielsweise in Summe bis zu 350 Nm³ pro Tonne direktreduziertem Eisenträger, insbesondere bis zu 270 Nm³ pro Tonne direktreduziertem Eisenträger, vorzugsweise bis zu 200 Nm³ pro Tonne direktreduziertem Eisenträger, bevorzugt bis zu 150 Nm³ pro Tonne direktreduziertem Eisenträger, weiter bevorzugt bis zu 100 Nm³ pro Tonne direktreduziertem Eisenträger.

Mithin bestehen drei Möglichkeiten, neben dem Wasserstoffgehalt, auch den notwendigen anlagenspezifischen Durchsatz, also die durchzusetzende Gasmenge in Nm³ pro Tonne direktreduziertem Eisenträger, beizubehalten und einen stabilen Prozess sicherzustellen durch Zuführen von
a) Wasserdampf auf der Kathodenseite des mindestens einen Membranreaktors,
b) Wasserstoff in das aufbereitete Reaktionsgas,
c) Wasserdampf auf der Kathodenseite des mindestens einen Membranreaktors und Wasserstoff in das aufbereitete Reaktionsgas.

Die oxidischen Eisenträger können gemäß einer Ausgestaltung im warmen Zustand eingebracht werden, beispielsweise mit einer Temperatur zwischen 100 und 1000 °C. Die Temperatur kann insbesondere mindestens 200, 300 °C, vorzugsweise mindestens 350, 400 °C, bevorzugt mindestens 450, 500 °C, besonders bevorzugt mindestens 550, 600 °C und insbesondere maximal 950, 900 °C, vorzugsweise maximal 850, 800 °C betragen. Dazu können die oxidischen Eisenträger beispielsweise in mindestens einem Erwärmungsreaktor, welcher Stand der Technik ist und zum Beispiel einen Wärmeübergang von Gas zu Fest ermöglicht, erwärmt werden, wobei Prozessgase, vorzugsweise heiße Prozessgase, aus einem integrierten Hüttenverbund, beispielsweise Konvertergas, Koksofengas, Gichtgas aus einem Hochofen oder einem Gas aus einem elektrischen Einschmelzaggregat oder Mischungen daraus, zum Erwärmen energetisch verwertet werden. Ebenfalls können heiße Inertgase energetisch verwertet werden, beispielsweise aus Glühöfen etc. Sind beispielsweise oxidische Eisenträger in Form von Sinter und/oder Pellets vorgesehen und sind somit Sinter- und/oder Pelletieranlagen am Standort der Direktreduktion vorhanden, können die oxidischen Eisenträger mithin durch direkten Heißeinsatz und somit im warmen Zustand eingebracht werden. Das Einbringen von oxidischen Eisenträgern im warmen Zustand kann sich zum einen energetisch positiv auf die Temperatur des abgeleiteten Reaktionsgases auswirken, das heißt, je höher die Temperatur der oxidischen Eisenträger umso höher die Temperatur des abgeleiteten Reaktionsgases, und zum anderen entweder in einem Reduzieren des Wasserstoff-Umlaufvolumenstroms, da weniger Wärme an die oxidischen Eisenträger vom Wasserstoff enthaltenen Reduktionsgas abgegeben werden müsste, und/oder in einem Absenken der Temperatur des Reduktionsgases bemerkbar machen würde.

Die heißen Prozessgase aus einem integrierten Hüttenverbund können beispielsweise nacheinander entweder durch den mindestens einen Membranreaktor auf der Anodenseite und anschließend durch den mindestens einen Erwärmungsreaktor oder durch den mindestens einen Erwärmungsreaktor und anschließend durch den mindestens einen Membranreaktor auf der Anodenseite durchgeleitet werden. Dadurch ist eine hervorragende energetische Verwertung der aus einem integrierten Hüttenverbund stammenden heißen Prozessgase möglich.

Nachfolgend wird die Erfindung anhand von Ausführungsbeispielen näher erläutert.

**Figur** 1 zeigt anhand einer beispielhaften Ausführung ein Verfahren zum Herstellen von direktreduzierten Eisenträgern (ri). Das Verfahren findet vorzugsweise in einer Direktreduktionsanlage statt, welche mindestens einen Direktreduktionsreaktor (1), beispielsweise in Form eines Schachtofens aufweisen kann. Alternativ und hier nicht dargestellt kann der mindestens eine Direktreduktionsreaktor auch als Wirbelbettreaktor oder Drehrohrreaktor ausgeführt sein. Es können je nach Anlagenkonzept auch mehrere Direktreduktionsreaktoren (1) vorgesehen sein, beispielsweise 2, 3 oder mehr als 3.

Oxidische Eisenträger (io) werden in mindestens einen Direktreduktionsreaktor (1) eingebracht. Diese werden bevorzugt in Form von Pellets und/oder Sinter bereitgestellt und/oder auch in Form von Stückerzen. Durch Einleiten eines Reduktionsgases (rg) enthaltend Wasserstoff in den mindestens einen Direktreduktionsreaktor (1), werden die eingebrachten oxidischen Eisenträger (io) zu direktreduzierten Eisenträgern (ri) umgewandelt. Das Reduktionsgas (rg) kann einen Wasserstoffgehalt von mindestens 80 Vol.-%, Rest Wasserdampf und unvermeidbare Verunreinigung enthalten oder daraus bestehen. Die Temperatur des in den mindestens einen Direktreduktionsreaktor (1) einzuleitenden Reduktionsgases (rg) beträgt zwischen 500 und 1100 °C. Die direktreduzierten Eisenträger (ri) werden aus dem mindestens einen Direktreduktionsreaktor (1) ausgebracht.

Aus dem Direktreduktionsreaktor (1) wird ein Reaktionsgas (tg) enthaltend ein Wasserstoff-Wasserdampf-Gemisch abgeleitet. Das abgeleitete Reaktionsgases (tg) wird derart aufbereitet, dass das abgeleitete Reaktionsgas (tg) durch mindestens einen Wasserstoffreaktor (3) hindurchgeführt wird, in welchem zumindest ein Teil des im abgeleiteten Reaktionsgas (tg) enthaltenen Wasserdampfs zu Wasserstoff umgewandelt und ein aufbereitetes Reaktionsgas (tg*) erzeugt wird, welches als Reduktionsgas (rg) oder als Teil davon in den Direktreduktionsreaktor (1) eingeleitet wird.

Als Wasserstoffreaktor (3) wird mindestens ein Membranreaktor verwendet. Der Membranreaktor (3) umfasst eine Anode (+) und eine Kathode (-), welche jeweils durch eine Membran (3.1) getrennt sind beziehungsweise mit der Membran (3.1) in Kontakt stehen, wobei das abgeleitete Reaktionsgas (tg) mit der Kathode (-) in Kontakt steht und die Anode (+) auf der anderen Seite der Membran (3.1) mit einem kohlenstoffhaltigen Gas (g1) in Kontakt steht.

Der mindestens eine Membranreaktor (3) arbeitet in einem Temperaturbereich zwischen 400 und 1100 °C. Vorteilhaft wird das aus dem mindestens einen Direktreduktionsreaktor (1) abgeleitete Reaktionsgas (tg) ungekühlt vorzugsweise direkt in den mindestens einen Membranreaktor (3) geleitet. Bei Bedarf kann das abgeleitete Reaktionsgas (tg) durch mindestens eine Wärmeeinheit (2) geleitet werden, um auf vorgenannte Temperatur gebracht zu werden, bevor es dem mindestens einen Membranreaktor (3) zugeführt wird. Vor dem Aufbereiten des abgeleiteten Reaktionsgases (tg) kann ein geringer Teil, beispielsweise bis zu 20 Vol.-% des abgeleiteten Reaktionsgases (tg) als Abzugsgas (pg, pg*) abgezogen werden, um insbesondere nicht gewollte Komponenten wie beispielsweise Schwefelbestandteile und/oder Phosphatbestanteile und/oder Stickstoffbestandteile im abgeleiteten Reaktionsgas (tg) und somit im Recyclat niedrig zu halten. Das abgezogene Abzugsgas kann vor einer optionalen Wärmeeinheit (2) (pg) und/oder dahinter (pg*), also vor dem mindestens einen Membranreaktor (3) in Strömungsrichtung betrachtet, abgezogen werden. Das abgezogene Abzugsgas (pg, pg*) kann beispielsweise als Brenngas oder als Teil davon für eine gasbefeuerte Wärmeeinheit (2) und/oder einen gasbefeuerten Prozessgaserhitzer (4) genutzt werden.

Das abgeleitete Reaktionsgas (tg) kann einen Wasserstoffgehalt zwischen 40 und 80 Vol.-%, Rest Wasserdampf, optional Kohlenstoffmonoxid und/oder Kohlenstoffdioxid und ungewollte Verunreinigung enthalten oder daraus bestehen.

Um beispielsweise den verbrauchten Wasserstoff kompensieren zu können, kann vorgesehen sein, dass dem mindestens einen Membranreaktor (3) auf der Kathodenseite (-) Wasserdampf (s) zugeführt wird. Alternativ oder zusätzlich kann der verbrauchte Wasserstoff auch dadurch kompensiert werden, wenn dem aufbereiteten Reaktionsgas (tg*) Wasserstoff (h) zugeführt wird.

In dem mindestens einen Membranreaktor (3) wird der Wasserdampf zu Wasserstoff umgewandelt und das aufbereitete Reaktionsgas (tg*) respektive das einzuleitende Reduktionsgas (rg) kann mit optionaler Zuführung von Wasserdampf (s) und/oder Wasserstoff (h) einen Wasserstoffgehalt von mindestens 80 Vol.-%, besonders bevorzugt mindestens 89 Vol.-%, im Idealfall bis zu 100 Vol.-%, insbesondere bis zu 98 Vol.-%, vorzugsweise bis zu 96 Vol.-%, Rest Wasserdampf und unvermeidbare Verunreinigung enthalten oder daraus bestehen.

Als kohlenstoffhaltiges Gas (g1) wird ein Prozessgas aus einem nicht dargestellten Hüttenverbund, bevorzugt ein heißes Prozessgas aus einem integrierten Hüttenverbund verwendet wird, wie beispielsweise Konvertergas, Koksofengas, Gichtgas aus einem Hochofen oder einem Gas aus einem elektrischen Einschmelzaggregat oder Mischungen daraus. Das kohlenstoffhaltige Gas (g1) enthält bevorzugt im Wesentlichen Kohlenstoffmonoxid zwischen 10 und 70 Vol.-%.

Während auf der einen Seite der Membran (3.1), an der Kathode (-), das Wasserstoff-Wasserdampf-Gemisch zu Wasserstoff aufkonzentriert wird, diffundiert der Sauerstoff aus dem Wasserdampf durch die Membran (3.1) und reagiert auf der anderen Seite der Membran (3.1), an der Anode (+), mit einem kohlenstoffhaltigen Gas (g1). Dadurch reichert sich das kohlenstoffhaltige Gas (g1) bevorzugt enthaltene Kohlenstoffmonoxid zum Teil oder auch vollständig zu Kohlenstoffdioxid um und verlässt den mindestens einen Membranreaktor (3) als ein mit Sauerstoff angereichertes Gas (g2), beispielsweise mit einem höheren Kohlenstoffdioxidgehalt im Vergleich zu dem eingeleiteten kohlenstoffhaltigen Gas (g1).

Die Temperatur des in den mindestens einen Direktreduktionsreaktor (1) einzuleitenden Reduktionsgases beträgt zwischen 500 und 1100 °C. Ist die Temperatur des aufbereiteten Reaktionsgases (tg*) und einem optionalen Zuführen von Wasserstoff (h) nicht ausreichend hoch, kann das aus dem aufbereiteten Reaktionsgas (tg*) und aus einem optional zugeführten Wasserstoff (h) resultierende Reduktionsgas (rg) bei Bedarf mittels bekannter Prozessgaserhitzer (4) auf die gewünschte Temperatur temperiert werden. Prozessgaserhitzer (4) können gasbefeuert oder alternativ auch elektrisch betrieben werden.

Die oxidischen Eisenträger (io) können bevorzugt im warmen Zustand eingebracht werden, beispielsweise mit einer Temperatur zwischen 100 und 1000 °C. Dazu können die oxidischen Eisenträger (io) beispielsweise in mindestens einem Erwärmungsreaktor (5) erwärmt werden, wobei ein Prozessgas (g1, g2) vorzugsweise ein heißes Prozessgas (g1, g2) aus einem nicht dargestellten integrierten Hüttenverbund, beispielsweise Konvertergas, Koksofengas, Gichtgas aus einem Hochofen oder einem Gas aus einem elektrischen Einschmelzaggregat oder Mischungen daraus, zum Erwärmen energetisch verwertet wird. Sind beispielsweise oxidische Eisenträger (io) in Form von Sinter und/oder Pellets vorgesehen und sind somit nicht dargestellte Sinter- und/oder Pelletieranlagen am Standort der Direktreduktion vorhanden, können die oxidischen Eisenträger (io) mithin durch direkten Heißeinsatz und somit im warmen Zustand eingebracht werden.

Im Wesentlichen steht eine Integration einer Direktreduktionsanlage in einem integrierten Hüttenverbund im Vordergrund. Diese Integration ermöglicht unter anderem, dass Prozessgase aus dem Hüttenverbund genutzt werden können, um Wasserdampf zu Wasserstoff zu spalten (Membranreaktor) und so den Strombedarf im Wasserstoffreaktor (Elektrolyse) zu minimieren oder gar zu vermeiden und beispielsweise um oxidische Eisenträger im warmen Zustand in eine Direktreduktionsanlage einzubringen. Durch dieses Konzept kann das System auf einem hohen Temperaturniveau mit überschaubaren Verlusten betrieben und/oder gehalten werden.

## Patentansprüche

1. Verfahren zum Herstellen von direktreduzierten Eisenträgern (ri) mit folgenden Schritten:
- Einbringen von oxidischen Eisenträgern (io) in mindestens einen Direktreduktionsreaktor (1);
- Einleiten eines Wasserstoff-enthaltenden Reduktionsgases (rg) in den mindestens einen Direktreduktionsreaktor (1) zur Direktreduktion der oxidischen Eisenträger (io) zu direktreduzierten Eisenträgern (ri);
- Ableiten eines Reaktionsgases (tg), enthaltend ein Wasserstoff-Wasserdampf-Gemisch aus dem Direktreduktionsreaktor (1) und Aufbereiten des abgeleiteten Reaktionsgases (tg) derart, dass das abgeleitete Reaktionsgas (tg) durch mindestens einen Wasserstoffreaktor (3) hindurchgeführt wird, in welchem zumindest ein Teil des im abgeleiteten Reaktionsgas (tg) enthaltenen Wasserdampfs zu Wasserstoff umgewandelt und ein aufbereitetes Reaktionsgas (tg*) erzeugt wird, welches als Reduktionsgas (rg) oder als Teil davon in den Direktreduktionsreaktor (1) eingeleitet wird;
- Ausbringen der direktreduzierten Eisenträger (ri) aus dem mindestens einen Direktreduktionsreaktor (1);
**dadurch gekennzeichnet, dass** als Wasserstoffreaktor (3) mindestens ein Membranreaktor verwendet wird, wobei der Membranreaktor (3) eine Anode (+) und eine Kathode (-), welche jeweils durch eine Membran getrennt sind beziehungsweise mit der Membran in Kontakt stehen, umfasst, wobei das abgeleitete Reaktionsgas (tg) mit der Kathode in Kontakt steht und die Anode auf der anderen Seite der Membran mit einem kohlenstoffhaltigen Gas (g1) in Kontakt steht.

2. Verfahren nach Anspruch 1, wobei als kohlenstoffhaltiges Gas (g1) ein Prozessgas aus einem Hüttenverbund verwendet wird, wie beispielsweise Konvertergas, Koksofengas, Gichtgas aus einem Hochofen oder einem Gas aus einem elektrischen Einschmelzaggregat oder Mischungen daraus.

3. Verfahren nach Anspruch 1, wobei als kohlenstoffhaltiges Gas (g1) ein Methangas verwendet wird.

4. Verfahren nach einem der vorgenannten Ansprüche, wobei der mindestens eine Membranreaktor (3) in einem Temperaturbereich zwischen 400 und 1100 °C arbeitet.

5. Verfahren nach einem der vorgenannten Ansprüche, wobei die Temperatur des in den mindestens einen Direktreduktionsreaktor (1) einzuleitenden Reduktionsgases (rg) zwischen 500 und 1100 °C beträgt.

6. Verfahren nach einem der vorgenannten Ansprüche, wobei bis zu 20 Vol.-% des abgeleiteten Reaktionsgases (tg) als Abzugsgas (pg, pg*) abgezogen wird.

7. Verfahren nach Anspruch 6, wobei das abgezogene Abzugsgas (pg, pg*) als Brenngas oder Teil davon für eine gasbefeuerte Wärmeeinheit (2) und/oder einen gasbefeuerten Prozessgaserhitzer (4) genutzt wird.

8. Verfahren nach einem der vorgenannten Ansprüche, wobei dem mindestens einen Membranreaktor (3) auf der Kathodenseite Wasserdampf (s) zugeführt wird.

9. Verfahren nach einem der vorgenannten Ansprüche, wobei dem aufbereiteten Reaktionsgas (tg*) Wasserstoff (h) zugeführt wird.

10. Verfahren nach einem der vorgenannten Ansprüche, wobei die oxidischen Eisenträger (io) im warmen Zustand eingebracht werden, beispielsweise mit einer Temperatur zwischen 100 und 1000 °C.

11. Verfahren nach Anspruch 10, wobei die oxidischen Eisenträger (io) durch direkten Heißeinsatz im warmen Zustand eingebracht werden.

12. Verfahren nach Anspruch 10, wobei die oxidischen Eisenträger (io) in mindestens einem Erwärmungsreaktor (5) durch ein Prozessgas (g1, g2) aus einem integrierten Hüttenverbund erwärmt werden, wie beispielsweise Konvertergas, Koksofengas, Gichtgas aus einem Hochofen oder einem Gas aus einem elektrischen Einschmelzaggregat oder Mischungen daraus.
